# FASCICULE DE BREVET EUROPEEN

(11) **EP 0 915 955 B1**
(45) Date de publication et mention de la délivrance du brevet: **25.09.2002**
(21) Numéro de dépôt: 97933743.3
(22) Date de dépôt: 15.07.1997
(51) Int. Cl.: C11D 7/14, C11D 3/08

(54) **COMPOSITION DETERGENTE POUR LAVE-VAISSELLE CONTENANT UN AGENT ANTI-CORROSIF**
WASCHMITTELZUSAMMENSETZUNG FÜR GESCHIRRSPÜLMASCHINEN MIT EINEM KORROSIONSSCHUTZMITTEL
DISHWASHER DETERGENT COMPOSITION CONTAINING AN ANTICORROSIVE AGENT

(30) Priorité: 16.07.1996 FR 9609064; 20.11.1996 FR 9614137
(43) Date de publication de la demande: 19.05.1999
(73) Titulaire: RHODIA CHIMIE, 92408 Courbevoie Cédex (FR)
(72) Inventeur: AUBAY, Eric, F-92400 Courbevoie (FR); FROUTE, Agnès, Altrincham, Cheshire WA15 0DG (GB); GUIRAUDEN, Aude, F-75017 Paris (FR); JOUBERT, Daniel, F-60500 Vineuil Saint Firmin (FR)
(74) Mandataire: Fabre, Madeleine-France
(86) Numéro de dépôt international: FR9701311
(87) Numéro de publication internationale: WO98002515

(56) Documents cités:
- EP-A- 0 416 366
- EP-A- 0 561 656
- WO-A-96/17047
- DATABASE WPI Section Ch, Week 8011 Derwent Publications Ltd., London, GB; Class D25, AN 80-19410C XP002028414 & JP 55 016 014 A (ASAHI DENKA KOGYO) , 4 février 1980

## Description

La présente invention a pour objet une composition détergente pour lave-vaisselle, à base de silicate de métal alcalin, non-corrosive vis-à-vis du verre, du cristal, de la porcelaine et des décors ; elle vise également l'utilisation de ladite composition détergente non-corrosive en lave-vaisselle, ainsi que le procédé de lavage en lave-vaisselle la mettant en oeuvre.

Un des problèmes majeurs rencontrés dans l'usage des lave-vaisselle est le phénomène de corrosion irréversible de la vaisselle (verre, cristal, porcelaine) observé à la suite de lavages répétés.

Dans le cas du verre, cette corrosion irréversible se traduit d'abord par un phénomène d'irisation, puis par un aspect dépoli blanc du verre ; elle s'accompagne d'une perte en masse.

Le phénomène de corrosion du verre par des solutions aqueuses a fait l'objet d'études, notamment dans le domaine de la stabilité des verres d'inertage pour les déchets nucléaires ("Corrosion of Glass, ceramics and ceramic superconductor, Principles, testing, characterization and Application, édité par D. E. Clark et B. K. Zoitos, Noyes Publications, 1992). Dans ce type d'applications, les conditions d'attaque du verre ne correspondent pas à celles rencontrées au cours d'un lavage en lave-vaisselle, que ce soit au niveau du pH des solutions, de la température ou du caractère dynamique de la corrosion en lave-vaisselle.

L'utilisation des silicates comme adjuvant de détergence dans les compositions détergentes pour lave-vaisselle est bien connue ; certains auteurs mentionnent la capacité de ceux-ci à limiter la corrosion du verre, de la porcelaine et de la glaçure des articles (E. J. Schuck, Proc. Mid-Year Meet, Chem. Spec. Manuf. assoc. (1972), vol. 58, pp 82-85 ; M. Hellsten, Tenside detergents, 9, Heft 4, pp 178-182 (1972) ; US-A-3,494,868 ; WO 96/17047).
Il faut dans ce cadre distinguer deux types de formules (W. Buchmeir, Glatech. Ber. Glass Sci. Tecnol. (1996) No. 6, pp 159-167),
- celles très alcalines à base de métasilicate développant un pH de l'ordre de 12 à 13, donnant peu de corrosion visible du verre blanc, mais conduisant à un endommagement des articles décorés et des glaçures
- et celles modérément alcalines développant un pH de l'ordre de 9 à 11,5 , permettant une protection efficace des articles décorés et des glaçures, mais provoquant une forte corrosion visible du verre blanc.
L'utilisation de ces deux types de formules conduit à une perte en masse et à un endommagement des articles.

Des compositions pour lave-vaisselle comprenant des silicates alcalins lamellaires largement insolubles dans l'eau ont été décrites dans EP-A-0 416 366.

La demande WO 96/17047, déjà mentionnée plus haut, propose des compositions pour lave-vaisselle comprenant des mélanges de métasilicate et de silicate de rapport molaire SiO₂/M₂O supérieur à 1, pour le nettoyage et le soin des articles en verre.

Une étude approfondie des mécanismes de corrosion du verre et de la vaisselle a montré que la corrosion du verre et de la vaisselle est due notamment à l'hydrolyse du réseau verrier accompagné d'un phénomène de lixiviation des ions du verre vers le bain.

La Demanderesse a trouvé une solution permettant de résoudre en même temps les deux problèmes, à savoir de perte en masse et d'endommagement des articles.

La Demanderesse a émis l'hypothèse que la mise en oeuvre d'un bain lessiviel comprenant dans sa composition chimique une "partie silicate" analogue à celle du réseau silicique du verre permettrait d'éliminer le phénomène d'hydrolyse et ainsi de limiter, voire supprimer, la corrosion du verre au stade de l'hydrolyse par rupture de liaisons Si-O-Si du réseau du verre.

Elle a trouvé que le phénomène de corrosion du verre par lavage répété dans les lave-vaisselle est fortement diminué, voire même stoppé par la présence dans le bain lessiviel d'une quantité suffisante de monomère silicique protoné Si(OH)₄ ; elle a constaté que cette performance est également obtenue sur la porcelaine, les décors de verre ou de porcelaine et le cristal.

Un premier objet de l'invention consiste en l'utilisation, pour éliminer ou limiter la corrosion des articles en verre, cristal, porcelaine et des décors sur verre ou porcelaine par lavages répétés en lave-vaisselle, d'une composition détergente engendrant un milieu lessiviel présentant une concentration en monomère silicique protoné Si(OH)₄ d'au moins 2,5 x 10⁻³ mole / litre de milieu lessiviel, de préférence d'au moins 3 x 10⁻³ mole / litre de milieu lessiviel, tout particulièrement de l'ordre de 3 x 10⁻³ à 9 x 10⁻³ mole / litre de milieu lessiviel.

Un deuxième objet de l'invention consiste en un procédé pour le lavage non-corrosif en lave-vaisselle d'articles en verre, cristal, porcelaine éventuellement décorés, par mise en oeuvre d'une composition détergente engendrant un milieu lessiviel présentant une concentration en monomère silicique protoné Si(OH)₄ d'au moins 2,5 x 10⁻³ mole / litre de milieu lessiviel, de préférence d'au moins 3 x 10⁻³ mole / litre de milieu lessiviel, tout particulièrement de l'ordre de 3 x 10⁻³ à 9 x 10⁻³ mole / litre de milieu lessiviel.

Ledit milieu lessiviel présente de préférence un pH supérieur à 9,8 , tout particulièrement de l'ordre de 9,9 à 11,1 .

Un moyen pour obtenir cette concentration suffisante en monomère silicique protoné Si(OH)₄ dans le bain lessiviel consiste à mettre en oeuvre par l'intermédiaire d'une composition détergente une quantité suffisante d'au moins un silicate de métal alcalin afin d'obtenir une teneur élevée en SiO₂ susceptible d'engendrer ledit monomère et à favoriser la formation dudit monomère par réglage du pH du bain par le choix de la nature dudit silicate et des autres ingrédients de la composition en fonction du silicate choisi.

Tous les silicates de métaux alcalins solubles amorphes ou cristallins, de rapport SiO₂/M₂O de l'ordre 1 à 4,2 permettent d'atteindre l'objectif recherché. De préférence il s'agit de silicates solubles amorphes.
Un moyen particulièrement privilégié consiste à mettre en oeuvre dans la composition détergente au moins un silicate de métal alcalin soluble, avec un rapport molaire SiO₂/M₂O moyen de l'ordre 2,5 à 4,2 , amorphe préférentiellement, permettant d'obtenir dans le bain lessiviel une teneur élevée en SiO₂ et favorisant un pH bas du bain compatible avec une teneur adéquate en monomère silicique protoné Si(OH)₄.
On entend par silicate "soluble", tout silicate dont au moins 50% du réseau silicié est dissous dans le milieu lessiviel après 10 minutes dans les conditions de lavage.
On entend par rapport molaire SiO₂/M₂O "moyen", le rapport du nombre total de moles de SiO₂ au nombre total de moles de M₂O provenant du ou des silicate(s) de métaux alcalins présent(s) dans la composition détergente.

Un troisième objet de l'invention consiste en une composition détergente pour lave-vaisselle, à base d'au moins un silicate de métal alcalin, avec un rapport molaire SiO₂/M₂O moyen de l'ordre de 1 à 4,2 , de préférence de l'ordre de 2,5 à 4,2 , M représentant un métal alcalin, non-corrosive vis-à-vis du verre, du cristal, de la porcelaine et des décors, engendrant, à la concentration d'usage, un milieu lessiviel présentant une concentration en monomère silicique protoné Si(OH)₄ d'au moins 2,5 x 10⁻³ mole / litre de milieu lessiviel, de préférence d'au moins 3 x 10⁻³ mole / litre de milieu lessiviel, tout particulièrement de l'ordre de 3 x 10⁻³ à 9 x 10⁻³ mole / litre de milieu lessiviel.

Pour faciliter la lecture, on entendra ci-après par l'expression "silicate de métal alcalin", aussi bien un silicate de métal alcalin seul, qu'un mélange de plusieurs silicates de métal alcalin pouvant présenter des rapports molaires SiO₂/M₂O différents ; l'expression "rapport molaire SiO₂/M₂O moyen" correspond donc soit à un silicate seul, lorsqu'un seul silicate est présent, soit à un mélange de silicates, lorsque plusieurs silicates de rapports molaires différents sont présents.

La concentration en monomère silicique protoné Si(OH)₄ dans le milieu lessiviel est fonction de la concentration en SiO₂ soluble total du milieu lessiviel et du pH du bain.
Elle est mesurée à 25°C et exprimée en mole/litre, selon l'équation (I) suivante :${\text{[Si(OH)}}_{\text{4}} {\text{] = [SiO}}_{\text{2}} {\text{total du milieu lessiviel] / {1 + 10}}^{\text{(pH-pK1)}} {\text{+ 10}}^{\text{(2pH-pK1-pK2)}} \text{}}$ équation dans laquelle :
. "pH" représente le pH du milieu lessiviel à 25°C
. "pK1" représente la première constante d'acidité pKa de l'acide silicique correspondant à l'équilibre Si(OH)₄ <===> (SiO₄H₃)⁻ ; pk1 est égal à 9,8 à 25°C, selon la littérature (R. H. Iler, "The chemistry of silica", A. Wiley - Interscience Publication 1979)
. "pK2" représente la deuxième constante d'acidité pKa de l'acide silicique correspondant à l'équilibre (SiO₄H₃)⁻ <===> (SiO₄H₂)²⁻ ; pK2 est égal à 12,2 à 25°C, selon la littérature (R. H. Iler, "The chemistry of silica", A. Wiley - Interscience Publication 1979).

On entend par concentration en SiO₂ soluble total du milieu lessiviel, la quantité de SiO₂ soluble dans le milieu lessiviel, provenant du silicate de métal alcalin soluble mis en oeuvre.

L'équation (I) peut également être écrite comme suit .${\text{[Si(OH)}}_{\text{4}} {\text{] = [SiO}}_{\text{2}} {\text{total du milieu lessiviel] / {1 + 10}}^{\text{(pH-9,8)}} {\text{+ 10}}^{\text{(2pH-22}} \text{}}$

La figure 1 représente la concentration en SiO₂ soluble total selon cette équation en fonction du pH, pour une concentration en monomère silicique protoné Si(OH)₄ choisie.
La courbe (a) correspond à une concentration en monomère silicique protoné Si(OH)₄ de 2,5 x 10⁻³ mole / litre de milieu lessiviel ; la courbe (b) correspond à une concentration en monomère silicique protoné Si(OH)₄ de 3 x 10⁻³ mole / litre de milieu lessiviel.
Trois zones sont délimitées par ces deux courbes :
- à droite de la courbe (a), une zone correspondant à une concentration en monomère silicique protoné Si(OH)₄ inférieure à 2,5 x 10⁻³ mole/litre de milieu lessiviel;
- entre les deux courbes, une zone correspondant à une concentration en monomère silicique protoné Si(OH)₄ comprise entre 2,5 x 10⁻³ et 3,0 x 10⁻³ mole / litre de milieu lessiviel ;
- à gauche de la courbe (b), une zone correspondant à une concentration en monomère silicique protoné Si(OH)₄ supérieure à 3,0 x 10⁻³ mole / litre de milieu lessiviel.
Les zones à gauche de la courbe (b) et entre les deux courbes correspondent donc à des concentrations en monomère silicique protoné Si(OH)₄ dans le domaine de l'invention, la zone à gauche de la courbe (b) correspondant au domaine préférentiel de l'invention.

D'une manière particulièrement préférentielle, la concentration en monomère silicique protoné Si(OH)₄ dans le milieu lessiviel est de l'ordre de 3 x 10⁻³ à 9 x 10⁻³ mole / litre de milieu lessiviel.

Ladite composition détergente peut se présenter sous forme solide (poudre, tablettes), sous forme liquide ou sous forme de gel.

La concentration d'usage d'une composition détergente pour lave-vaisselle est généralement de l'ordre de 3 à 12 g/ litre de bain lessiviel. Celle-ci est plus précisément de l'ordre de 4 à 10 g/litre pour une composition en poudre, de l'ordre de 3 à 6 g/litre pour une composition sous forme de tablette et de l'ordre de 4 à 12 g/litre pour une composition liquide ou sous forme de gel.

Le pH du milieu lessiviel est réglé par la nature et la quantité du silicate de métal alcalin et des autres additifs influant sur le pH présents dans la composition.
Celui-ci est réglé de préférence à une valeur supérieure à 9,8 , tout particulièrement à une valeur de l'ordre de 9,9 à 11,1.

Les courbes (A) et (B) correspondant à une concentration en monomère silicique protoné Si(OH)₄ respectivement de 2,5 x 10⁻³ mole / litre et 3 x 10⁻³ mole / litre de milieu lessiviel, données aux figures 2 à 4 permettent, pour une concentration d'usage de 6 g/l de composition détergente dans le milieu lessiviel, de définir, en fonction du pH du milieu lessiviel, quelles quantités de silicate de sodium, respectivement de rapport molaire moyen SiO₂/Na₂O = 1 (figure 2), SiO₂/Na₂O = 2,1 (figure 3) et SiO₂/Na₂O = 3,3 (figure 4), peuvent être mises en oeuvre dans la composition détergente pour réaliser l'invention.
Trois zones sont délimitées par ces deux courbes :
- à droite de la courbe (A), une zone correspondant à une concentration en monomère silicique protoné Si(OH)₄ inférieure à 2,5 x 10⁻³ mole / litre de milieu lessiviel ;
- entre les deux courbes, une zone correspondant à une concentration en monomère silicique protoné Si(OH)₄ comprise entre 2,5 x 10⁻³ et 3,0 x 10⁻³ mole / litre de milieu lessiviel ;
- à gauche de la courbe (B), une zone correspondant à une concentration en monomère silicique protoné Si(OH)₄ supérieure à 3,0 x 10⁻³ mole / litre de milieu lessiviel.
Les zones à gauche de la courbe (B) et entre les deux courbes correspondent donc à des concentrations en monomère silicique protoné Si(OH)₄ dans le domaine de l'invention, la zone à gauche de la courbe (B) correspondant au domaine préférentiel de l'invention.

Les courbes (A) et (B) correspondant à une concentration en monomère silicique protoné Si(OH)₄ respectivement de 2,5 x 10⁻³ mole / litre et 3 x 10⁻³ mole / litre de milieu lessiviel, données aux figures 5 à 7 correspondent à une concentration d'usage de 4 g/l de composition détergente dans le milieu lessiviel avec des rapports molaires moyens respectifs SiO₂/Na₂O = 1 (figure 5), SiO₂/Na₂O = 2,1 (figure 6) et SiO₂/Na₂O = 3,3 (figure 7) du silicate de sodium.
Trois zones sont délimitées par ces deux courbes :
- à droite de la courbe (A), une zone correspondant à une concentration en monomère silicique protoné Si(OH)₄ inférieure à 2,5 x 10⁻³ mole / litre de milieu lessiviel ;
- entre les deux courbes, une zone correspondant à une concentration en monomère silicique protoné Si(OH)₄ comprise entre 2,5 x 10⁻³ et 3,0 x 10⁻³ mole / litre de milieu lessiviel;
- à gauche de la courbe (B), une zone correspondant à une concentration en monomère silicique protoné Si(OH)₄ supérieure à 3,0 x 10⁻³ mole / litre de milieu lessiviel.
Les zones à gauche de la courbe (B) et entre les deux courbes correspondent donc à des concentrations en monomère silicique protoné Si(OH)₄ dans le domaine de l'invention, la zone à gauche de la courbe (B) correspondant au domaine préférentiel de l'invention.

La quantité en poids sec de silicate de métal alcalin représente généralement, selon la forme de composition détergente choisie, de l'ordre de 5 à 55%, de préférence de l'ordre de 10 à 40% du poids sec de ladite composition.
Plus précisément, pour une composition détergente solide (poudre ou tablette) la quantité de silicate représente de l'ordre de 5 à 55%, de préférence de l'ordre de 10 à 40% du poids sec de ladite composition, pour une composition liquide ou sous forme de gel la quantité de silicate représente de l'ordre de 5 à 40%, de préférence de l'ordre de 10 à 30% du poids sec de ladite composition.

L'homme de l'art peut, par analyse des figures 2 à 7, définir quelles sont les conditions les mieux adaptées à la réalisation de l'invention, en fonction de la nature du silicate choisi et de la forme de composition détergente recherchée.
L'homme de l'art peut également, pour des concentrations d'usage différentes de celles mentionnées ci-dessus et/ou pour des silicates de rapport molaires SiO₂/Na₂O moyens autres, par étude générale de la figure 1 et/ ou à l'aide de l'équation (I) déterminer les meilleures conditions de réalisation de l'invention.
Cette analyse permet de conseiller
- pour une composition détergente utilisée à une concentration de 6 g/litre, avec un pH du milieu lessiviel par exemple de 10,5 , l'usage dans ladite composition détergente
   . d'au moins 30% environ, de préférence d'au moins 36% environ de métasilicate de sodium
   . d'au moins 22% environ, de préférence d'au moins 27% environ de disilicate de sodium
   . d'au moins 20% environ, de préférence d'au moins 24% environ de silicate de rapport molaire SiO₂/Na₂O moyen de 3,3.
- pour une composition détergente utilisée à une concentration de 4 g/litre, avec un pH du milieu lessiviel par exemple de 10,5 , l'usage dans ladite composition détergente
   . d'au moins 45% environ, de préférence d'au moins 55% environ de métasilicate de sodium
   . d'au moins 33% environ, de préférence d'au moins 40% environ de disilicate de sodium
   . d'au moins 30% environ, de préférence d'au moins 35% environ de silicate de rapport molaire SiO₂/Na₂O moyen de 3,3 .

Une fois la nature et la quantité du silicate de métal alcalin fixées, le pH du milieu lessiviel est ensuite ajusté par le choix et les quantités des autres ingrédients influant sur le pH de la composition détergente.

Les additifs usuels présents dans les compositions détergentes pour lave-vaisselle et permettant d'influer sur le pH du milieu lessiviel sont principalement
- des additifs alcalinisants solubles dans le milieu lessiviel comme
   . les phosphates de métaux alcalins (orthophosphates, pyrophosphates, polyphosphates comme les tripolyphosphates notamment)
   . les carbonates et percarbonates de métaux alcalins
   . les borates et perborates de métaux alcalins
   . les hydroxydes de métaux alcalins ...
- des additifs acidifiants solubles dans le milieu lessiviel comme
   . les acides carboxyliques ou polycarboxyliques engendrant dans le milieu lessiviel des composés séquestrants ou dispersants (acides citrique, glutamique, glutarique, gluconique, taririque, les acides polyacryliques ou leurs copolymères, les acides gras ...)
   . les bicarbonates et sesquicarbonates de métaux alcalins
   . les acides phosphoriques et polyphosphoriques
   . les acides sulfoniques
   . les esters phosphoriques à caractère acide
   . les phosphonates à caractère acide
   . l'acide borique
   . les bisulfates de métaux alcalins ...

Les compositions détergentes pour lave-vaisselle comprennent au moins un agent tensioactif en quantité pouvant aller de 0,5 à 10 %, de préférence de l'ordre de 1 à 5 %, du poids de ladite composition détergente exprimé en matière sèche.
Parmi ceux-ci on peut citer :
. les agents tensioactifs anioniques du type savons de métaux alcalins (sels alcalins d'acides gras en C₈-C₂₄), sulfonates alcalins (alcoylbenzène sulfonates en C₈-C₁₃, alcoylsulfonates en C₁₂-C₁₆), alcools gras en C₆-C₁₆ oxyéthylénés et sulfatés, alkylphénols en C₈-C₁₃ oxyéthylénés et sulfatés, les sulfosuccinates alcalins (alcoylsulfosuccinates en C₁₂-C₁₆)...
. les agents tensioactifs non ioniques du type alcoylphénols en C₆-C₁₂ polyoxyéthylénés, alcools aliphatiques en C₈-C₂₂ polyoxyéthylénés et/ou polyoxypropylénés, les copolymères bloc oxyde d'éthylène - oxyde de propylène, les amides carboxyliques éventuellement polyoxyéthylénés ...,
Ces agents tensioactifs sont de peu d'influence sur le pH du milieu lessiviel.

Parmi les additifs autres usuels entrant dans la formulation des compositions détergentes pour le lavage en machine à laver la vaisselle, on peut citer notamment
- des "builders" (agents améliorant les propriétés de surface des tensioactifs) du type :
   . phosphates minéraux solubles de métaux alcalins, en particulier les tripolyphosphates de métaux alcalins à raison de 0 à 70% du poids total de composition détergente exprimé en matière sèche ;
   . phosphonates organiques comme ceux de la gamme DEQUEST® de MONSANTO à raison de 0 à 2% du poids total de composition détergente exprimé en matière sèche ;
   . acide nitriloacétique, acide N,N-dicarboxyméthyl-2-aminopentane dioïque, acide éthylènediamine tétraacétique, acide diéthylènetriamine pentaacétique, à raison de 0 à 10 % du poids total de composition détergente exprimé en matière sèche ;
   . acide citrique, acide gluconique ou acide tartrique ou leurs sels à raison de 0 à 10% du poids total de composition détergente exprimé en matière sèche ;
- des agents de blanchiment du type perborates, percarbonates associés ou non à des activateurs de blanchiment acétylés comme la N, N, N', N'-tétraacétyléthylènediamine (TAED) ou des produits chlorés du type des chloroisocyanurates pour les compositions solides, ou des produits chlorés du type hypochlorites de métaux alcalins pour les compositions liquides, à raison de 0 à 30 % du poids total de ladite composition détergente exprimé en matière sèche ;
- des agents auxiliaires de nettoyage du type copolymères d'acide acrylique et d'anhydride maléïque ou des homopolymères d'acide acrylique à raison de 0 à 10 %, du poids total de ladite composition détergente exprimé en matière sèche ;
- des agents alcalins comme les borates, carbonates, bicarbonates, sesquicarbonates de métaux alcalins, à raison de 0 à 50% du poids total de ladite composition exprimé en matière sèche ;
- des charges du type sulfate de sodium, chlorure de sodium pour les détergents en poudre à raison de 0 à 50 % du poids total de ladite composition exprimé en matière sèche ; ces charges sont de peu d'influence sur le pH ;
- d'autres additifs divers comme des enzymes dans le cas des compositions solides, en quantité pouvant aller jusqu'à 10 % du poids total de ladite composition exprimé en matière sèche, parfums, colorants, agents inhibiteurs de corrosion des métaux ...

Comme il a déjà été mentionné ci-dessus, tout type de silicate de métal alcalin soluble peut être mis en oeuvre dans la composition détergente de l'invention.

Ainsi les métasilicates anhydres et/ou hydratés (rapport molaire SiO₂/M₂O de 1) sous forme de poudre ou de granulés peuvent être présents selon l'invention dans une composition détergente en poudre ou en tablettes. Le pH du bain lessiviel pourra être réglé à un pH supérieur à 9,8, de préférence de l'ordre de 9,9 à 11,1 par la présence dans ladite composition d'un agent ou additif acidifiant tel que l'acide citrique, le bicarbonate de sodium, le sesquicarbonate de sodium ou tout autre agent acidifiant.

Les "disilicates" amorphes (rapport molaire SiO₂/M₂O moyen supérieur à 1 et inférieur à 2,5) peuvent être présents, sous forme atomisés compactés dans une composition détergente en poudre ou en tablettes, sous forme d'une solution concentrée généralement à environ 45% de matière sèche dans une composition détergente liquide ou sous forme de gel ; ils peuvent également être présents sous forme de préformulation solide dans une composition en poudre ou en tablettes, préformulation, de préférence sous forme de cogranulés, obtenue par adsorption et/ou absorption d'une solution concentrée de silicate de métal alcalin généralement à environ 45% de matière sèche sur un support minéral soluble du type tripolyphosphate de métal alcalin et/ou carbonate de métal alcalin et/ou bicarbonate de métal alcalin et/ou sesquicarbonate de métal alcalin et/ou de sulfate alcalin, la quantité d'eau restant associée au silicate correspondant à un rapport eau associée au silicate / silicate exprimé en sec d'au moins 20/100, de préférence d'au moins 30/100.
On entend par "eau associée au silicate", l'eau de la solution supportée qui n'est pas combinée au support minéral, notamment sous la forme d'hydrate cristallisé. Celle-ci peut être mesurée notamment par diffraction des rayons X, RMN du solide, du proton, du phosphore...).
Le pH du bain lessiviel pourra être réglé à un pH supérieur à 9,8, de préférence de l'ordre de 9,9 à 11,1 par la présence dans ladite composition d'un agent ou additif acidifiant tel que l'acide citrique, le bicarbonate de sodium, le sesquicarbonate de sodium ou tout autre agent acidifiant.

D'une manière préférentielle, le silicate de métal alcalin, de sodium notamment, mis en oeuvre dans les compositions détergentes de l'invention, est amorphe et présente un rapport molaire SiO₂/M₂O moyen de l'ordre 2,5 à 4,2.
Son mode de mise en oeuvre au sein d'une composition détergente, dépend de la forme de la composition détergente à laquelle il est destiné, à savoir une composition détergente solide (poudre ou tablettes) ou une composition détergente liquide ou sous forme de gel.
Ledit silicate de métal alcalin présentant un rapport molaire SiO₂/M₂O moyen de l'ordre de 2,5 à 4,2 peut être tout particulièrement mis en oeuvre sous forme d'une solution aqueuse concentrée généralement à environ 25 à 50% de matière sèche ou d'une préformulation liquide dans une composition détergente liquide ou gel, ou sous forme de préformulation solide dans une composition en poudre ou en tablettes.

Ainsi lorsqu'il est destiné à une composition détergente solide, il peut être préférentiellement mis en oeuvre sous forme d'une préformulation solide, notamment sous forme de cogranulés, obtenus par adsorption et/ou absorption d'une solution concentrée de silicate de métal alcalin sur au moins un support minéral non-hydrosoluble ou de préférence hydrosoluble, la quantité d'eau restant associée au silicate correspondant à un rapport eau associée au silicate / silicate exprimé en sec d'au moins 20/100, de préférence d'au moins 30/100.
Parmi les supports minéraux non-hydrosolubles, on peut citer les silicoaluminates de sodium naturels ou synthétiques, amorphes ou cristallins, le carbonate de calcium, les argiles, les silicates de magnésium, de calcium, la silice ...
Parmi les supports minéraux hydrosolubles, on peut citer les tripolyphosphates de métal alcalin, les carbonates de métal alcalin, les bicarbonates de métal alcalin, les sesquicarbonates de métal alcalin, les sulfates alcalins ...
Si nécessaire, le pH du bain lessiviel pourra être réglé à un pH supérieur à 9,8 , de préférence de l'ordre de 9,9 à 10,8 par la présence dans ladite composition d'un agent ou additif alcalinisant ou d'un agent ou additif acidifiant.
Un premier type de préformulation solide, consiste en des cogranulés obtenus par adsorption et/ou absorption d'une solution concentrée de silicate de métal alcalin rapport molaire SiO₂/M₂O moyen de l'ordre 2,5 à 4,2 , de préférence de l'ordre 2,6 à 3,5 , adsorbée et/ ou absorbée sur au moins un support minéral hydrosoluble compatible avec le pH recherché, notamment du type sesquicarbonate de sodium et/ou mélanges de carbonate de sodium et de bicarbonates de sodium et/ ou de préférence tripolyphosphate de sodium, le rapport pondéral, exprimé en sec, silicate / support minéral étant de l'ordre de 20/80 à 60/40, de préférence de l'ordre de 25/75 à 50/50, et éventuellement séchage jusqu'à ce que la quantité d'eau présente dans ladite préformulation représente de l'ordre de 10 à 35% du poids de ladite préformulation, et la quantité d'eau restant associée au silicate corresponde à un rapport eau associée au silicate / silicate exprimé en sec d'au moins 20/100, de préférence d'au moins 30/100.
Un premier type particulier de composition détergente solide faisant l'objet de l'invention, consiste en une composition détergente solide telle que décrite ci-dessus, dans laquelle le silicate de métal alcalin présente un rapport molaire SiO₂/M₂O moyen de l'ordre 2,5 à 4,2 , de préférence de l'ordre 2,6 à 3,5 , et est mis en oeuvre par l'intermédiaire dudit premier type de préformulation solide, préformulation dont le pH à sa concentration dans le milieu lessiviel est supérieur à 9,8, de préférence de l'ordre de 9,9 à 10,8 , et ce en accord avec l'équation (I) mentionnée ci-dessus.
Un deuxième type de préformulation solide, consiste en des cogranulés obtenus par adsorption et/ou absorption d'une solution concentrée de silicate de métal alcalin rapport molaire SiO₂/M₂O moyen de l'ordre 3 à 4,2, de préférence de l'ordre 3,3 à 4, adsorbée et/ ou absorbée sur du carbonate de sodium, le rapport pondéral, exprimé en sec, silicate / carbonate étant de l'ordre de 40/60 à 80/20, de préférence de l'ordre de 50/50 à 70/30, et éventuellement séchage jusqu'à ce que la quantité d'eau présente dans ladite préformulation représente de l'ordre de 15 à 35 % du poids de ladite préformulation, et la quantité d'eau restant associée au silicate corresponde à un rapport eau associée au silicate / silicate exprimé en sec d'au moins 20/100, de préférence d'au moins 30/100.
Un deuxième type particulier de composition détergente solide faisant l'objet de l'invention, consiste en une composition détergente solide telle que décrite ci-dessus, dans laquelle le silicate de métal alcalin présente un rapport molaire SiO₂/M₂O moyen de l'ordre 3 à 4,2 , de préférence de l'ordre 3,3 à 4, et est mis en oeuvre par l'intermédiaire dudit deuxième type de préformulation solide, préformulation dont le pH à sa concentration dans le milieu lessiviel est supérieur à 9,8 , de préférence de l'ordre de 9,9 à 10,8 , et ce en accord avec l'équation (I) mentionnée ci-dessus.

Lorsque ledit silicate est destiné à une composition détergente liquide ou sous forme de gel, celui-ci présente un rapport molaire SiO₂/M₂O moyen de l'ordre 2,5 à 3,5 , de préférence de l'ordre 2,6 à 3,3 ; il est mis en oeuvre sous forme d'une solution aqueuse concentrée commerciale à environ 25 à 50 % de matière sèche, ou d'une préformulation liquide sous forme d'une dispersion dans ladite solution concentrée de silicate d'un composé minéral hydrosoluble.
Un type de préformulation liquide, consiste en une dispersion, dans une solution concentrée de silicate de rapport molaire SiO₂/M₂O moyen de l'ordre de 2,5 à 3,5 , de préférence de l'ordre 2,6 à 3,3 à environ 25 à 50 % de matière sèche, d'un composé minéral hydrosoluble tripolyphosphate de sodium, de préférence atomisé, et/ou carbonate de sodium , le rapport pondéral, exprimé en sec, silicate / composé minéral hydrosoluble étant de l'ordre de 70/30 à 30/70, de préférence de l'ordre de 60/40 à 35/65, la quantité d'eau présente dans ladite préformulation représentant de l'ordre de 40 à 65 % du poids de ladite préformulation.
Un type particulier de composition détergente liquide faisant l'objet de l'invention, consiste en une composition détergente liquide telle que décrite ci-dessus, dans laquelle le silicate de métal alcalin présente un rapport molaire SiO₂/M₂O moyen de l'ordre de 2,5 à 3,5 , de préférence de l'ordre 2,6 à 3,3 , et est mis en oeuvre par l'intermédiaire dudit type de préformulation liquide, préformulation dont le pH à sa concentration dans le milieu lessiviel est supérieur à 9,8, de préférence de l'ordre de 9,9 à 10,9, et ce en accord avec l'équation (I) mentionnée ci-dessus.

Les exemples suivants sont donnés à titre illustratif.

### Exemples 1-2

### TEST DE CORROSION DU VERRE ET DES DECORS DE VERRE EN LAVE-VAISSELLE

On prépare les deux formulations pour lave-vaisselle dont la composition est donnée au tableau 1, par introduction respectivement d'un mélange (A) constitué de silicate de sodium de rapport R = SiO₂ / Na₂O de 2,1 atomisé et de tripolyphosphate de sodium RHODIAPHOS LV et de cogranulés (B) constitués de silicate de sodium de rapport R = SiO₂ / Na₂O de 3,11 supportés par du tripolyphosphate de sodium (TPP), cogranulés dont la composition est la suivante

| **Cogranulés (B)** | |
|---|---|
| **constituants** | **% en poids** |
| TPP (sec) | 52 |
| silicate R = 3,11 (sec) | 28 |
| eau | 20 |
| **pH des cogranulés (B) à leur concentration dans le milieu lessiviel** | **10,3** |

La concentration en Si(OH)₄ est calculée conformément à l'équation (I), à partir de la mesure de pH du milieu lessiviel et de la quantité de SiO₂ total.

### Evaluation de la corrosion visible:

On réalise 50 cycles de lavage-rinçage-séchage avec une machine ménagère BOSCH® SMS 7086.

Dans le panier supérieur on dispose 2 types différents de verres sans décors et 2 types de verres décorés (voir tableau 1).

Le cycle de température choisi est de 65°C ; la dose de composition détergente utilisée à chaque lavage est de 30g pour un volume d'eau de lavage de 5 litres ; après chaque cycle de lavage-rinçage-séchage, la porte est laissée fermée pendant 10 minutes puis ouverte pendant 10 minutes.

L'évaluation de corrosion se fait visuellement avec une échelle allant de 1 à 5 points, en prenant comme référence les verres à l'état neuf, par 9 personnes entrainées.

Les points sont distribués comme suit :
. 1 point correspond à un état parfait
. 2 points correspondent à un endommagement à peine visible (traces blanches ou colorées sur les verres sans décors ; matification du décor du verre)
. 3 points correspondent à un endommagement très net, spontanément visible (verres sans décors globalement colorés ou blanchis, avec éventuellement la présence de défaut locaux ; les décors de verre sont mats, avec ternissement des couleurs).
   - 4 points correspondent à un endommagement très important (les verres sans décors présentent aussi de larges taches blanches ; les décors de verre ont partiellement disparu).
   - 5 points correspondent à des surfaces totalement dégradées (la surface est entièrement endommagée ; les décors ont disparu).

### Evaluation de la perte en masse :

La mesure de la perte relative en masse (PM) des échantillons permet de quantifier l'épaisseur de la surface endommagée (dissoute) ; elle est exprimée en milliers de %.

Celle-ci correspond à$\text{PM = [( masse après test - masse initiale)/ masse initiale] x 100 000.}$ Les résultats sont donnés au tableau 1.

Ils montrent que l'utilisation de cogranulés (B) de silicate de sodium de rapport 3,11 supportés par du tripolyphosphate de sodium, dans des conditions correspondant à une concentration de Si(OH)₄ de 3,75 mmoles/litre de milieu lessiviel se traduit par une inhibition totale de la corrosion du verre et des décors de verre, observée par l'absence de corrosion visible et une perte en masse pratiquement nulle. Par contre une irisation très importante et hétérogène de la surface du verre sans décors et un endommagement des décors de verre est observée, avec la même quantité (en sec) de mélange (A) de silicate de sodium de rapport 2,1 et de tripolyphosphate de sodium correspondant à des conditions de concentration de Si(OH)4 de 1,1 mmole/litre de milieu lessiviel ; cette corrosion visible se confirme par une perte en masse du verre importante.

### Exemples 3-8

### FORMULATIONS DETERGENTES SOLIDES CONTENANT DU TPP - TEST DE CORROSION DU VERRE EN LAVE-VAISSELLE -

On prépare six formulations solides pour lave-vaisselle, dont la composition est donnée au tableau 2 par introduction d'un des mélanges (C) et (D) ou des cogranulés (E) et (F) suivants :
* mélange (C) constitué de tripolyphosphate de sodium RHODIAPHOS LV et de cogranulés de métasilicate de sodium (rapport R = SiO₂ / Na₂O de 1) anhydre et de métasilicate de sodium (rapport R = SiO₂ / Na₂O de 1) hydraté commercialisés par RHÔNE-POULENC sous la dénomination de GA5 ;
* mélange (D) constitué de tripolyphosphate de sodium RHODIAPHOS LV et de silicate de sodium de rapport R = SiO₂ / Na₂O de 2,1 atomisé ;
* cogranulés (E) constitués de silicate de sodium de rapport R = SiO₂ / Na₂O de 3,11 supportés par du tripolyphosphate de sodium (TPP) contenant 26% de leur poids d'eau ;
* cogranulés (F) constitués de silicate de sodium de rapport R = SiO₂ / Na₂O de 3,11 supportés par du tripolyphosphate de sodium (TPP) contenant 20% de leur poids d'eau.

Des tests de corrosion sont effectués comme décrit ci-dessus, sur des verres blancs standards (ballon à vin et à fruits, ronds).

Les résultats obtenus (valeurs moyennes des notations et pertes en masse) figurent au tableau 2.

Ces résultats montrent que la corrosion visible est fortement réduite dans le cas de la formulation de l'exemple 7 (concentration en Si(OH)₄ de 2,61 mmole/l) et inexistante dans le cas de celle de l'exemple 8 (concentration en Si(OH)₄ de 3,25 mmole/l).

De même on constate que la perte en masse devient négligeable dès que la concentration en Si(OH)₄ atteint 2,61 mmole/l.

### Exemples 9-11

### FORMULATIONS DETERGENTES LIQUIDES CONTENANT DU TPP - TEST DE CORROSION DU VERRE EN LAVE-VAISSELLE -

Trois formulations liquides L1, L2 et L3 sont préparées en mettant du TPP atomisé en suspension dans une solution concentrée de silicate de rapports R = SiO₂ / Na₂O différents, et en y ajoutant de l'hypochlorite de sodium comme agent de blanchiment et un agent tensioactif non-moussant compatible avec l'hypochlorite de sodium.

Leur composition figure au tableau 3.

La composition de la formulation L3 est voisine de celle des formulations commerciales.

Les trois compositions sont mises en oeuvre à raison de 32g par lavage.

Les tests de corrosion sont effectués comme ci-dessus décrit, sur des verres blancs standards (ballon à vin et à fruits, ronds) et sur des verres décorés standards (à motif de cerise et à motif de bande rouge), après 100 cycles de lavage.

Les résultats obtenus (valeurs moyennes des notations et pertes en masse) figurent au tableau 3.

On constate une absence de corrosion par les formulations L1 et L2 selon l'invention.

### Exemples 12-14

### TEST DE CORROSION DU VERRE

Ce test simplifié de corrosion du verre reproduit certaines conditions de lavage des machines lave-vaisselle, en particulier des cycles de lavage, rinçage et séchage.

### Nature du verre

Le verre utilisé est constitué de lames de microscopie de dimension 2,5 X 7,5 cm, préalablement nettoyées à l'éthanol, lames dont la composition donnée ci-après est proche de celle des verres de table.
Si: 21-43% en poids
Ca : 2,8-5,8% en poids
Mg : 1,6-3,4% en poids
Na : 6,8-14,2% en poids
Al : 0,3-0,7% en poids

### Mode opératoire

On introduit dans un récipient 200 ml d'une solution aqueuse de lavage contenant 6g/l de produit à tester. Le recipient est introduit et maintenu dans une étuve à 65°C pendant 1 heure. Dans ce récipient, on immerge totalement une lame de verre en position inclinée. Le récipient est alors fermé, puis placé dans une étuve à 65°C. La lame est sortie du récipient après 16 heures, rincée deux fois sur chaque face à l'eau permutée à l'aide d'une pissette, effleurée du doigt pour enlever le film éventuellement formé, séchée à l'air ambiant pendant 2 heures.

A la fin du test, la lame est pesée après refroidissement à température ambiante et la variation de masse relative (en % x 1000) est calculée. Le test est reproduit une autre fois pour confirmation des résultats.

On évalue la corrosion visible à l'oeil, par rapport à une lame de référence non soumise au test.

Enfin, le pH des solutions est mesuré à température ambiante avant l'immersion de la lame et en fin d'expérience.

Ce test simplifié permet de reproduire de façon rapide les différents types de corrosion du verre obtenus par le lavage répété en lave-vaisselle, la succession des cycles de lavage-rinçage-séchage, et ce dans des conditions de concentration et de température proches de celles utilisées dans les lave-vaisselle.

On prépare des formulations pour lave-vaisselle par introduction de cogranulés constitués de TPP et de silicate de sodium de rapport SiO₂ / Na₂O = 3,3 , cogranulés dont la composition générale est la suivante :
. teneur en TPP (en poids) = 51,7%
. teneur en silicate (en poids) = 22,2%
. teneur en eau (en poids) = 26,2%
comme agents alcalins dans une composition de formulation pour lave-vaisselle donnée au tableau IV.

On réalise le test de corrosion du verre ci-dessus. Les résultats figurent au tableau IV.

### Exemples 15 - 18

On prépare des formulations pour lave-vaisselle par introduction de cogranulés constitués de silicate de sodium de rapport SiO₂ / Na₂O = 3,9 et de carbonate de sodium léger, cogranulés dont la composition générale est la suivante :
. teneur en carbonate (en poids) = 25,5%
. teneur en silicate (en poids) = 31,1%
. teneur en eau (en poids) = 37,4%
comme agents alcalins dans une composition de formulation (sans tripolyphosphate de sodium) pour lave-vaisselle donnée au tableau V.

On réalise le test de corrosion du verre ci-dessus (décrit aux exemples 12-14) pendant 65 heures (au lieu de 16 heures).

Les résultats sont donnés au tableau V.

**TABLEAU I**

| **Exemple** **(mélange ou cogranulés)** **Formulation** | **1** **(mélange A)** **comparatif** | | **2** **(cogranulés B)** | |
|---|---|---|---|---|
| RHODIAPHOS LV (TPP Na à 7% d'eau) tel quel | 37 | | | |
| TPP Na * (exprimé en sec) | | | 34,4 | |
| silicate atomisé R 2,1 (à 20% d'eau) tel quel | 23,1 | | | |
| silicate R 3,11 * (exprimé en sec) | | | 18,5 | |
| tensioactifs non-ioniques | 2 | | 2 | |
| système de blanchiment (perborate, 1 H₂O + TAED**) | 10 | | 10 | |
| enzyme | 2 | | 2 | |
| sulfate de sodium | 25,9 | | 20 | |
| eau (qsp 100) | 0 | | 13,1 | |
| pH | 10,8 | | 10,24 | |
| Si(OH)₄ (mmole/l) | 1,1 | | 3,75 | |

| **Corrosion** | **Aspect visible / (notation )** | **Perte en masse relative (1000%)** | **Aspect visible / (notation)** | **Perte en masse relative (1000%)** |
|---|---|---|---|---|
| verres standard ballon à vin | irisation forte (2,5) | 9,6 | aspect neuf (1) | -1,1 |
| verres standard à fruit, ronds | irisation forte (2,5) | 9,9 | aspect neuf (1) | 3,4 |
| Verres à motif de cerises | Décor mat (2,5) | 49,3 | aspect neuf (1) | 0,6 |
| verres à motif de bande rouge | Décor mat (2,5) | 18,8 | aspect neuf (1) | -0,8 |

| | | | | |
|---|---|---|---|---|
| * introduit sous forme de cogranulés | | | | |
| ** TAED solution aqueuse à 92% en poids de tetraacétylène diamine | | | | |

**TABLEAU II**

| **Exemple** **(mélange ou cogranulés)** **Formulation** | **3** **(C)** **comp.** | **4** **(D)** **comp.** | **5** **(E)** **comp.** | **6** **(F)** **comp.** | **7** **(E)** | **8** **(E)** |
|---|---|---|---|---|---|---|
| RHODIAPHOS LV (TPP Na à 7% d'eau) tel quel | 30,0 | 34,4 | | | | |
| TPP Na * (exprimé en sec) | | | 35,0 | 34,5 | 35,0 | 35,0 |
| métasilicate GA5 | 53,3 | | | | | |
| silicate atomisé R 2,1 (à 20% d'eau) tel quel | | 30,0 | | | | |
| silicate R 3,11 * (exprimé en sec) | | | 14,2 | 11,3 | 14,2 | 14,2 |
| carbonate de sodium | 0 | 8,7 | 20,0 | 5 | 5 | 0 |
| sulfate de sodium | 0 | 4,7 | 1,5 | 22,9 | 16,5 | 21,3 |
| tensioactifs non-ioniques | 2 | 2 | 2 | 2 | 2 | 2 |
| système de blanchiment (perborate, 1 H₂O + TAED**) | 10 | 10 | 10 | 10 | 10 | 10 |
| enzyme | 2 | 2 | 2 | 2 | 2 | 2 |
| eau | qsp 100 | qsp 100 | qsp 100 | qsp 100 | qsp 100 | qsp 100 |
| pH | 12,42 | 10,85 | 10,52 | 10,26 | 10,29 | 10,16 |
| Si(OH)₄ (mmole/l) | 0,02 | 1,60 | 1,69 | 2,19 | 2,61 | 3,25 |

| **Corrosion** | | | | | | |
|---|---|---|---|---|---|---|
| Notation | 1,2 | 3,8 | 3,3 | 2,3 | 1,6 | 1,0 |
| Perte en masse relative (1000%) | 44,4 | 23,9 | 18,2 | 11,6 | 1,8 | 1,2 |

| | | | | | | |
|---|---|---|---|---|---|---|
| * introduit sous forme de cogranulés | | | | | | |
| ** TAED solution aqueuse à 92% en poids de tetraacétylène diamine | | | | | | |

**TABLEAU III**

| **Exemple** 1**Formulation** | **9** **L1** | **10** **L2** | **11** **L3** **comparatif.** |
|---|---|---|---|
| TPP Na (exprimé en sec) | 23,0 | 23,5 | 23,0 |
| silicate R = 3,13 (exprimé en sec) | 23,0 | | |
| silicate R = 2,73 (exprimé en sec) | | 23,5 | |
| silicate R = 2 (exprimé en sec) | | | 23,4 |
| tensioactif | 0,6 | 0,5 | 1,6 |
| agent de blanchiment | 1,5 | 1,5 | 2 |
| eau | 51,9 | 51,0 | 50,0 |
| pH | 10,28 | 10,42 | 11,14 |
| Si(OH)₄ (mmole/l) | 4,14 | 3,26 | 0,60 |

| **Corrosion** | | | |
|---|---|---|---|
| verre blanc - Notation - | 1,00 | 1,00 | 4 |
| verre blanc - Perte en masse relative (1000%) - | 0 | 0 | 18,59 |
| verre décoré - Notation - | 1,00 | 1,00 | 2,62 |
| verre décoré - Perte en masse relative (1000%) - | 0 | 0 | 39,42 |

**TABLEAU IV**

| **Exemple Formulation** | **12** | **13** **comparatif** | **14** 1**comparatif** |
|---|---|---|---|
| cogranulés TPP/silicate | 67,7 | 67,7 | 67,7 |
| carbonate de sodium | 0 | 10 | 15 |
| sulfate de sodium | 21,3 | 11,3 | 6,3 |
| tensioactifs non-ioniques | 1 | 1 | 1 |
| système de blanchiment (perborate, 1 H₂O + TAED**) | 10 | 10 | 10 |
| pH | 10,16 | 10,37 | 10,45 |
| Si(OH)₄ (mmole/l) | 3,48 | 2,41 | 2,08 |

| **Corrosion** | | | |
|---|---|---|---|
| Notation | 1 | 2.5 | 3 |
| Perte en masse relative (1000%) | 0,00 | 46,84 | 48,80 |

| | | | |
|---|---|---|---|
| ** TAED solution aqueuse à 92% en poids de tetraacétylène diamine | | | |

**TABLEAU V**

| **Exemple** **Formulation** | **15** | **16** | **17** | **18** |
|---|---|---|---|---|
| cogranulés carbonate /silicate | 60 | 60 | 60 | 60 |
| citrate | 17 | 0 | 17 | 0 |
| sulfate de sodium | 0 | 17 | 4,5 | 21,5 |
| polyacrylate | 6 | 6 | 6 | 6 |
| paraffine | 0,5 | 0,5 | 0,5 | 0,5 |
| tensioactif non-ionique | 2 | 2 | 2 | 2 |
| système de blanchiment (perborate, 1 H₂O + TAED**) | 10 | 10 | 10 | 10 |
| phosphonate | 4,5 | 4,5 | 0 | 0 |
| pH | 10,28 | 10,25 | 10,25 | 10,25 |
| Si(OH)₄ (mmole/l) | 3,85 | 4,06 | 4,06 | 4,27 |

| **Corrosion** | | | | |
|---|---|---|---|---|
| Notation | 1 | 1 | 1 | 1 |
| Perte en masse relative (1000%) | 0,00 | -1,06 | 0,00 | 1,05 |

| | | | | |
|---|---|---|---|---|
| ** TAED solution aqueuse à 92% en poids de tetraacétylène diamine | | | | |

## Revendications

1. Utilisation, pour éliminer ou limiter la corrosion des articles en verre, cristal, porcelaine et des décors sur verre ou porcelaine par lavages répétés en lave-vaisselle, d'une composition détergente engendrant un milieu lessiviel présentant une concentration en monomère silicique protoné Si(OH)₄ d'au moins 2,5 x 10⁻³ mole / litre de milieu lessiviel, de préférence d'au moins 3 x 10⁻³ mole / litre de milieu lessiviel, tout particulièrement de l'ordre de 3 x 10⁻³ à 9 x 10⁻³ mole / litre de milieu lessiviel.

2. Utilisation selon la revendication 1), **caractérisée en ce que** le milieu lessiviel présente un pH supérieur à 9,8, de préférence de l'ordre de 9,9 à 11,1.

3. Utilisation selon la revendication 1) ou 2), **caractérisée en ce que** ladite composition détergente comprend au moins un silicate de métal alcalin soluble, amorphe de préférence, avec un rapport molaire SiO₂/M₂O moyen de l'ordre de 1 à 4,2 , de préférence de l'ordre de 2,5 à 4,2 , M représentant un métal alcalin.

4. Procédé pour le lavage non-corrosif en lave-vaisselle d'articles en verre, cristal, porcelaine éventuellement décorés, par mise en oeuvre d'une composition détergente engendrant un milieu lessiviel présentant une concentration en monomère silicique protoné Si(OH)₄ d'au moins 2,5 x 10⁻³ mole / litre de milieu lessiviel, de préférence d'au moins 3 x 10⁻³ mole / litre de milieu lessiviel, tout particulièrement de l'ordre de 3 x 10⁻³ à 9 x 10⁻³ mole / litre de milieu lessiviel.

5. Procédé selon la revendication 4), **caractérisé en ce que** le milieu lessiviel présente un pH supérieur à 9,8 , de préférence de l'ordre de 9,9 à 11,1.

6. Procédé selon la revendication 4) ou 5), **caractérisé en ce que** ladite composition détergente comprend au moins un silicate de métal alcalin, amorphe de préférence, avec un rapport molaire SiO₂/M₂O moyen de l'ordre de 1 à 4,2 , de préférence de l'ordre de 2,5 à 4,2 , M représentant un métal alcalin.

7. Composition détergente pour lave-vaisselle, à base de silicate(s) de métal alcalin soluble(s), amorphe(s) de préférence, avec un rapport molaire SiO₂/M₂O moyen de l'ordre de 1 à 4,2 , de préférence de l'ordre de 2,5 à 4,2 , M représentant un métal alcalin, non-corrosive vis-à-vis du verre, du cristal, de la porcelaine et des décors, engendrant, à la concentration d'usage, un milieu lessiviel présentant une concentration en monomère silicique protoné Si(OH)₄ d'au moins 2,5 x 10⁻³ mole / litre de milieu lessiviel, de préférence d'au moins 3 x 10⁻³ mole / litre de milieu lessiviel, tout particulièrement de l'ordre de 3 x 10⁻³ à 9 x 10⁻³ mole / litre de milieu lessiviel.

8. Composition détergente selon la revendication 7), **caractérisée en ce que** le milieu lessiviel présente un pH supérieur à 9,8, de préférence de l'ordre de 9,9 à 11,1.

9. Composition détergente selon la revendication 7) ou 8) ou mise en oeuvre pour l'utilisation faisant l'objet de la revendication 3) ou pour réaliser le procédé faisant l'objet de la revendication 6), **caractérisée en ce que** la quantité en poids sec de silicate(s) de métal alcalin représente de l'ordre de 5 à 55%, de préférence de l'ordre de 10 à 40% du poids sec de ladite composition.

10. Composition détergente selon la revendication 9) ou mise en oeuvre pour l'utilisation faisant l'objet de la revendication 3) ou pour réaliser le procédé faisant l'objet de la revendication 6), **caractérisée en ce que** le silicate de métal alcalin est un métasilicate sous forme de poudre ou de granulés.

11. Composition détergente selon la revendication 9) ou mise en oeuvre pour l'utilisation faisant l'objet de la revendication 3) ou pour réaliser le procédé faisant l'objet de la revendication 6), **caractérisée en ce que** le silicate de métal alcalin est un disilicate amorphe sous forme d'une préformulation solide, de préférence sous forme de cogranulés, obtenue par adsorption et/ou absorption d'une solution concentrée de silicate de métal alcalin généralement à environ 45% de matière sèche sur un support minéral soluble du type tripolyphosphate de métal alcalin et/ou carbonate de métal alcalin et/ou bicarbonate de métal alcalin et/ou sesquicarbonate de métal alcalin et/ou de sulfate alcalin, la quantité d'eau restant associée au silicate correspondant à un rapport eau associée au silicate / silicate exprimé en sec d'au moins 20/100, de préférence d'au moins 30/100.

12. Composition détergente selon la revendication 9) ou mise en oeuvre pour l'utilisation faisant l'objet de la revendication 3) ou pour réaliser le procédé faisant l'objet de la revendication 6), **caractérisée en ce que** le silicate de métal alcalin présente un rapport molaire SiO₂/M₂O moyen de l'ordre de 2,5 à 4,2 et est mis en oeuvre sous forme d'une solution aqueuse concentrée à environ 25 à 50% de matière sèche ou d'une préformulation liquide dans une composition détergente liquide ou gel, ou sous forme de préformulation solide dans une composition en poudre ou en tablettes.

13. Composition détergente solide selon la revendication 12) ou mise en oeuvre pour l'utilisation faisant l'objet de la revendication 3) ou pour réaliser le procédé faisant l'objet de la revendication 6), **caractérisée en ce que** le silicate de métal alcalin présente un rapport molaire SiO₂/M₂O moyen de l'ordre de 2,5 à 4,2, de préférence de l'ordre de 2,6 à 3,5 et est mis en oeuvre par l'intermédiaire d'une préformulation solide constituée de cogranulés obtenus par adsorption et/ou absorption d'une solution concentrée de silicate de métal alcalin de rapport molaire SiO₂/M₂O moyen de l'ordre de 2,5 à 4,2, de préférence de l'ordre de 2,6 à 3,5 , adsorbée et/ ou absorbée sur au moins un support minéral hydrosoluble compatible avec le pH recherché, choisi parmi le sesquicarbonate de sodium et/ou les mélanges de carbonate de sodium et de bicarbonates de sodium et/ou de préférence le tripolyphosphate de sodium, le rapport pondéral, exprimé en sec, silicate / support minéral étant de l'ordre de 20/80 à 60/40, de préférence de l'ordre de 25/75 à 50/50, et éventuellement séchage jusqu'à ce que la quantité d'eau présente dans ladite préformulation représente de l'ordre de 10 à 35% du poids de ladite préformulation, et la quantité d'eau restant associée au silicate corresponde à un rapport eau associée au silicate / silicate exprimé en sec d'au moins 20/100, de préférence d'au moins 30/100, préformulation dont le pH à sa concentration dans le milieu lessiviel est de préférence supérieur à 9,8 , tout particulièrement de l'ordre de 9,9 à 10,8.

14. Composition détergente solide selon la revendication 12) ou mise en oeuvre pour l'utilisation faisant l'objet de la revendication 3) ou pour réaliser le procédé faisant l'objet de la revendication 6), **caractérisée en ce que** le silicate de métal alcalin présente un rapport molaire SiO₂/M₂O moyen de l'ordre de 3 à 4.2 , de préférence de l'ordre de 3,3 à 4, et est mis en oeuvre par l'intermédiaire d'une préformulation solide, constituée de cogranulés obtenus par adsorption et/ou absorption d'une solution concentrée de silicate de métal alcalin rapport molaire SiO₂/M₂O moyen de l'ordre de 3 à 4.2 , de préférence de l'ordre de 3,3 à 4, adsorbée et/ ou absorbée sur du carbonate de sodium, le rapport pondéral, exprimé en sec, silicate / carbonate étant de l'ordre de 40/60 à 80/20, de préférence de l'ordre de 50/50 à 70/30, et éventuellement séchage jusqu'à ce que la quantité d'eau présente dans ladite préformulation représente de l'ordre de 15 à 35 % du poids de ladite préformulation, et la quantité d'eau restant associée au silicate corresponde à un rapport eau associée au silicate / silicate exprimé en sec d'au moins 20/100, de préférence d'au moins 30/100, préformulation dont le pH à sa concentration dans le milieu lessiviel est de préférence supérieur à 9,8 , tout particulièrement de l'ordre de 9,9 à 10,8.

15. Composition détergente liquide selon la revendication 12) ou mise en oeuvre pour l'utilisation faisant l'objet de la revendication 3) ou pour réaliser le procédé faisant l'objet de la revendication 6), **caractérisée en ce que** le silicate de métal alcalin présente un rapport molaire SiO₂/M₂O moyen de l'ordre de 2,5 à 3,5 , de préférence de l'ordre 2,6 à 3,3 , et est mis en oeuvre par l'intermédiaire d'une préformulation liquide, constituée par une dispersion, dans une solution concentrée de silicate de rapport molaire SiO₂/M₂O moyen de l'ordre de 2,5 à 3,5 , de préférence de l'ordre 2,6 à 3,3 à environ 25 à 50 % de matière sèche, d'un composé minéral hydrosoluble tripolyphosphate de sodium, de préférence atomisé, et/ou carbonate de sodium , le rapport pondéral, exprimé en sec, silicate / composé minéral hydrosoluble étant de l'ordre de 70/30 à 30/70, de préférence de l'ordre de 60/40 à 35/65, la quantité d'eau présente dans ladite préformulation représentant de l'ordre de 40 à 65 % du poids de ladite préformulation, préformulation dont le pH à sa concentration dans le milieu lessiviel est de préférence supérieur à 9,8 , tout particulièrement de l'ordre de 9,9 à 10,8.

## Patentansprüche

1. Verwendung einer Waschmittelzusammensetzung (Tensidzusammensetzung) zur Beseitigung oder Verringerung der Korrosion von Glas-, Kristall-, Porzellangegenständen und Dekoren auf Glas oder Porzellan durch wiederholtes Waschen in Geschirrspülmaschinen, wobei die Waschmittelzusammensetzung ein Waschmilieu erzeugt, das eine Konzentration an protoniertem Siliciummonomer Si(OH)₄ von mindestens 2,5 • 10⁻³ mol/Liter Waschmilieu, vorzugsweise mindestens 3 • 10⁻³ mol/Liter Waschmilieu, besonders bevorzugt etwa 3 • 10⁻³ bis 9 • 10⁻³ mol/Liter Waschmilieu, erzeugt.

2. Verwendung nach Anspruch 1, **dadurch gekennzeichnet, daß** das Waschmilieu einen pH-Wert größer als 9,8, vorzugsweise etwa 9,9 bis 11,1, aufweist.

3. Verwendung nach Anspruch 1 oder 2, **dadurch gekennzeichnet, daß** die Waschmittelzusammensetzung mindestens ein vorzugsweise amorphes, lösliches Alkalimetallsilicat mit einem mittleren SiO₂/M₂O-Molverhältnis von etwa 1 bis 4,2, vorzugsweise etwa 2,5 bis 4,2, enthält, wobei M ein Alkalimetall darstellt.

4. Verfahren zum nichtkorrosiven Reinigen von gegebenenfalls mit Dekoren versehenen Glas-, Kristall- und Porzellangegenständen in einer Geschirrspülmaschine durch Verwendung einer Waschmittelzusammensetzung (Tensidzusammensetzung), die ein Waschmilieu erzeugt, das eine Konzentration an protoniertem Siliciummonomer Si(OH)₄ von mindestens 2,5 • 10⁻³ mol/Liter Waschmilieu, vorzugsweise mindestens 3 • 10⁻³ mol/Liter Waschmilieu, besonders bevorzugt etwa 3 • 10⁻³ bis 9 • 10⁻³ mol/Liter Waschmilieu, erzeugt.

5. Verfahren nach Anspruch 4, **dadurch gekennzeichnet, daß** das Waschmilieu einen pH-Wert größer als 9,8, vorzugsweise etwa 9,9 bis 11,1, aufweist.

6. Verfahren nach Anspruch 4 oder 5, **dadurch gekennzeichnet, daß** die Waschmittelzusammensetzung mindestens ein vorzugsweise amorphes Alkalimetallsilicat mit einem mittleren SiO₂/M₂O-Molverhältnis von etwa 1 bis 4,2, vorzugsweise etwa 2,5 bis 4,2, enthält, wobei M ein Alkalimetall darstellt.

7. Waschmittelzusammensetzung (Tensidzusammensetzung) für Geschirrspülmaschinen auf Basis von vorzugsweise amorphem(n), löslichem(n) Alkalimetallsilicat(en) mit einem mittleren SiO₂/M₂O-Molverhältnis von etwa 1 bis 4,2, vorzugsweise etwa 2,5 bis 4,2, wobei M ein Alkalimetallatom darstellt, wobei die Waschmittelzusammensetzung nichtkorrosiv gegenüber Glas, Kristall, Porzellan und Dekoren ist und bei der Verwendungskonzentration ein Waschmilieu erzeugt, das eine Konzentration an protoniertem Siliciummonomer Si(OH)₄ von mindestens 2,5 • 10⁻³ mol/Liter Waschmilieu, vorzugsweise mindestens 3 • 10⁻³ mol/Liter Waschmilieu, besonders bevorzugt etwa 3 • 10⁻³ bis 9 • 10⁻³ mol/Liter Waschmilieu, aufweist.

8. Waschmittelzusammensetzung nach Anspruch 7, **dadurch gekennzeichnet, daß** das Waschmilieu einen pH-Wert größer als 9,8, vorzugsweise etwa 9,9 bis 11,1, aufweist.

9. Waschmittelzusammensetzung nach Anspruch 7 oder 8 oder Verwendung einer Waschmittelzusammensetzung gemäß Anspruch 3 oder Waschmittelzusammensetzung zur Durchführung des Verfahrens gemäß Anspruch 6, **dadurch gekennzeichnet, daß** die Trockengewichtsmenge des oder der Alkalimetallsilicate etwa 5 bis 55 %, vorzugsweise etwa 10 bis 40 %, des Trokkengewichts der Zusammensetzung darstellt.

10. Waschmittelzusammensetzung nach Anspruch 9 oder Verwendung einer Waschmittelzusammensetzung gemäß Anspruch 3 oder Waschmittelzusammensetzung zur Durchführung des Verfahrens gemäß Anspruch 6, **dadurch gekennzeichnet, daß** das Alkalimetallsilicat ein Metasilicat in Form eines Pulvers oder Granulats ist.

11. Waschmittelzusammensetzung nach Anspruch 9 oder Verwendung einer Waschmittelzusammensetzung gemäß Anspruch 3 oder Waschmittelzusammensetzung zur Durchführung des Verfahrens gemäß Anspruch 6, **dadurch gekennzeichnet, daß** das Alkalimetallsilicat ein amorphes Disilicat in Form einer festen Vorformulierung, vorzugsweise in Form von Cogranulaten, ist, die durch Adsorption und/oder Absorption einer konzentrierten Lösung des Alkalimetallsilicats im allgemeinen bei 45 % Trockensubstanz auf einem löslichen Mineralträger vom Typ Alkalimetalltripolyphosphat und/oder Alkalimetallcarbonat und/oder Alkalimetallbicarbonat und/oder Alkalimetallsesquicarbonat und/oder Alkalisulfat erhalten ist, wobei die Menge an Wasser, die am Silicat gebunden bleibt, einem Verhältnis silicatgebundenes Wasser/Silicat, bezogen auf die Trockensubstanz, von mindestens 20/100, vorzugsweise mindestens 30/100, entspricht.

12. Waschmittelzusammensetzung nach Anspruch 9 oder Verwendung einer Waschmittelzusammensetzung gemäß Anspruch 3 oder Waschmittelzusammensetzung zur Durchführung des Verfahrens gemäß Anspruch 6, **dadurch gekennzeichnet, daß** das Alkalimetallsilicat ein mittleres SiO₂/M₂O-Molverhältnis von etwa 2,5 bis 4,2 aufweist und in Form einer auf 25 bis 50 % des Trockenmaterials konzentrierten wäßrigen Lösung oder in Form einer flüssigen Vorformulierung in einer flüssigen oder gelartigen Waschmittelzusammensetzung oder in Form einer festen Vorformulierung in einer Pulveroder Tablettenzusammensetzung eingesetzt wird.

13. Waschmittelzusammensetzung nach Anspruch 12 oder Verwendung einer Waschmittelzusammensetzung gemäß Anspruch 3 oder Waschmittelzusammensetzung zur Durchführung des Verfahrens gemäß Anspruch 6, **dadurch gekennzeichnet, daß** das Alkalimetallsilicat ein mittleres SiO₂/M₂O-Molverhältnis von etwa 2,5 bis 4,2, vorzugsweise etwa 2,6 bis 3,5, aufweist und über die Zwischenstufe (Intermediat) einer festen Vorformulierung eingesetzt wird, die aus Cogranulaten besteht, die erhalten sind durch Adsorption und/oder Absorption einer konzentrierten Lösung des Alkalimetallsilicats mit mittlerem SiO₂/M₂O-Molverhältnis von etwa 2,5 bis 4,2, vorzugsweise etwa 2,6 bis 3,5, wobei die Vorformulierung auf mindestens einem wasserlöslichen, mit dem gewählten pH-Wert kompatiblen Mineralträger adsorbiert und/oder absorbiert ist, der ausgewählt ist aus Natriumsesquicarbonat und/oder Mischungen aus Natriumcarbonat und Natriumbicarbonat und/oder vorzugsweise Natriumtripolyphosphat, wobei das Gewichtsverhältnis Silicat/Mineralträger, bezogen auf die Trockensubstanz, etwa 20/80 bis 60/40, vorzugsweise etwa 25/75 bis 50/50, beträgt, wobei die Vorformulierung gegebenenfalls getrocknet wird, bis die Menge an in der Vorformulierung enthaltenem Wasser etwa 10 bis 35 Gew.-% der Vorformulierung beträgt und die Menge an am Silicat gebunden verbliebenen Wasser einem Verhältnis silicatgebundenes Wasser/Silicat, bezogen auf die Trockensubstanz, von mindestens 20/100, vorzugsweise mindestens 30/100, entspricht, wobei der pH-Wert der Vorformulierung bei ihrer Konzentration in dem Waschmilieu insbesondere größer als 9,8, vorzugsweise etwa 9,9 bis 10,8, ist.

14. Waschmittelzusammensetzung nach Anspruch 12 oder Verwendung einer Waschmittelzusammensetzung gemäß Anspruch 3 oder Waschmittelzusammensetzung zur Durchführung des Verfahrens gemäß Anspruch 6, **dadurch gekennzeichnet, daß** das Alkalimetallsilicat ein mittleres SiO₂/M₂O-Molverhältnis von etwa 3 bis 4,2, vorzugsweise etwa 3,3 bis 4, aufweist und über die Zwischenstufe (Intermediat) einer festen Vorformulierung eingesetzt wird, die aus Cogranulaten besteht, die erhalten sind durch Adsorption und/oder Absorption einer konzentrierten Lösung des Alkalimetallsilicats mit mittlerem SiO₂/M₂O-Molverhältnis von etwa 3 bis 4,2, vorzugsweise etwa 3,3 bis 4, wobei die Vorformulierung auf Natriumcarbonat adsorbiert und/oder absorbiert ist, wobei das Gewichtsverhältnis Silicat/Carbonat, bezogen auf die Trockensubstanz, etwa 40/60 bis 80/20, vorzugsweise etwa 50/50 bis 70/30, beträgt, wobei die Vorformulierung gegebenenfalls getrocknet wird, bis die Menge an in der Vorformulierung enthaltenem Wasser etwa 15 bis 35 Gew.-% der Vorformulierung beträgt und die Menge an am Silicat gebunden verbliebenen Wasser einem Verhältnis silicatgebundenes Wasser/Silicat, bezogen auf die Trockensubstanz, von mindestens 20/100, vorzugsweise mindestens 30/100, entspricht, wobei der pH-Wert der Vorformulierung bei ihrer Konzentration in dem Waschmilieu insbesondere größer als 9,8, vorzugsweise etwa 9,9 bis 10,8, ist.

15. Waschmittelzusammensetzung nach Anspruch 12 oder Verwendung einer Waschmittelzusammensetzung gemäß Anspruch 3 oder Waschmittelzusammensetzung zur Durchführung des Verfahrens gemäß Anspruch 6, **dadurch gekennzeichnet, daß** das Alkalimetallsilicat ein mittleres SiO₂/M₂O-Molverhältnis von etwa 2,5 bis 3,5, vorzugsweise etwa 2,6 bis 3,3, aufweist und eingesetzt wird über die Zwischenstufe (Intermediat) einer flüssigen, aus einer Dispersion bestehenden Vorformulierung in einer konzentrierten Lösung des Silicats mit mittlerem SiO₂/M₂O-Molverhältnis von etwa 2,5 bis 3,5, vorzugsweise etwa 2,6 bis 3,3, bei etwa 25 bis 50 % Trockensubstanz, einer vorzugsweise feinverteilten wasserlöslichen Mineralverbindung von Natriumtripolyphosphat und/oder Natriumcarbonat, wobei das Gewichtsverhältnis Silicat/wasserlösliche Mineralverbindung, bezogen auf die Trockensubstanz, etwa 70/30 bis 30/70, vorzugsweise etwa 60/40 bis 35/65, beträgt, wobei die Menge an in der Vorformulierung vorhandenem Wasser etwa 40 bis 65 Gew.-% der Vorformulierung darstellt und der pH-Wert der Vorformulierung bei ihrer Konzentration in dem Waschmilieu insbesondere größer als 9,8, vorzugsweise etwa 9,9 bis 10,8, ist.

## Claims

1. Use, to eliminate or limit the corrosion of glass, crystal or porcelain articles and patterns on glass or porcelain by repeated washing in a dishwasher, of a detergent composition which generates a washing medium with a concentration of protonated silicic monomer Si(OH)₄ of at least 2.5 × 10⁻³ mol/litre of washing medium, preferably of at least 3 × 10⁻³ mol/ litre of washing medium, most particularly from about 3 × 10⁻³ to about 9 × 10⁻³ mol/litre of washing medium.

2. Use according to Claim 1, **characterized in that** the washing medium has a pH of greater than 9.8, preferably from about 9.9 to about 11.1.

3. Use according to Claim 1 or 2, **characterized in that** the said detergent composition comprises at least one soluble alkali metal silicate, which is preferably amorphous, with an average SiO₂/M₂O molar ratio from about 1 to about 4.2, preferably from about 2.5 to about 4.2, M representing an alkali metal.

4. Process for the non-corrosive washing in a dishwasher of glass, crystal or porcelain articles which may be patterned, by using a detergent composition which generates a washing medium with a concentration of protonated silicic monomer Si(OH)₄ of at least 2.5 × 10⁻³ mol/litre of washing medium, preferably of at least 3 × 10⁻³ mol/litre of washing medium, most particularly from about 3 × 10⁻³ to about 9 × 10⁻³ mol/litre of washing medium.

5. Process according to Claim 4, **characterized in that** the washing medium has a pH of greater than 9.8, preferably from about 9.9 to about 11.1.

6. Process according to Claim 4 or 5, **characterized in that** the said detergent composition comprises at least one alkali metal silicate, which is preferably amorphous, with an average SiO₂/M₂O molar ratio from about 1 to about 4.2, preferably from about 2.5 to about 4.2, M representing an alkali metal.

7. Dishwasher detergent composition based on soluble, preferably amorphous, alkali metal silicate(s) with an average SiO₂/M₂O molar ratio from about 1 to about 4.2, preferably from about 2.5 to about 4.2, M representing an alkali metal, this composition being non-corrosive towards glass, crystal, porcelain and patterns and generating, at the working concentration, a washing medium with a concentration of protonated silicic monomer Si(OH)₄ of at least 2.5 × 10⁻³ mol/litre of washing medium, preferably of at least 3 × 10⁻³ mol/litre of washing medium, most particularly from about 3 × 10⁻³ to about 9 × 10⁻³ mol/litre of washing medium.

8. Detergent composition according to Claim 7, **characterized in that** the washing medium has a pH of greater than 9.8, preferably from about 9.9 to about 11.1.

9. Detergent composition according to Claim 7 or 8 or implementation for the use forming the subject of Claim 3 or for carrying out the process forming the subject of Claim 6, **characterized in that** the amount, by dry weight, of alkali metal silicate(s) represents from about 5 to about 55%, preferably from about 10 to about 40%, of the dry weight of the said composition.

10. Detergent composition according to Claim 9 or implementation for the use forming the subject of Claim 3 or for carrying out the process forming the subject of Claim 6, **characterized in that** the alkali metal silicate is a metasilicate in the form of powder or granules.

11. Detergent composition according to Claim 9 or implementation for the use forming the subject of Claim 3 or for carrying out the process forming the subject of Claim 6, **characterized in that** the alkali metal silicate is an amorphous disilicate in the form of a solid preformulation, preferably in the form of cogranules, which is obtained by adsorption and/or absorption of a concentrated alkali metal silicate solution generally containing about 45% solids onto a soluble inorganic support such as an alkali metal tripolyphosphate and/or alkali metal carbonate and/or alkali metal bicarbonate and/or alkali metal sesquicarbonate and/or alkaline sulphate, the amount of water remaining bound to the silicate corresponding to a ratio: silicate-bound water/silicate expressed as solids of at least 20/100, preferably of at least 30/100.

12. Detergent composition according to Claim 9 or implementation for the use forming the subject of Claim 3 or for carrying out the process forming the subject of Claim 6, **characterized in that** the alkali metal silicate has an average SiO₂/M₂O molar ratio from about 2.5 to about 4.2 and is used in the form of a concentrated aqueous solution containing from about 25 to about 50% solids, or in the form of a liquid preformulation in a liquid or gel detergent composition, or in the form of a solid preformulation in a composition in powder or tablet form.

13. Solid detergent composition according to Claim 12 or implementation for the use forming the subject of Claim 3 or for carrying out the process forming the subject of Claim 6, **characterized in that** the alkali metal silicate has an average SiO₂/M₂O molar ratio from about 2.5 to about 4.2, preferably from about 2.6 to about 3.5, and is used via a solid preformulation consisting of cogranules obtained by adsorption and/or absorption of a concentrated alkali metal silicate solution with an average SiO₂/M₂O molar ratio from about 2.5 to about 4.2, preferably from about 2.6 to about 3.5, which is adsorbed and/or absorbed onto at least one watersoluble inorganic support which is compatible with the desired pH, chosen from sodium sesquicarbonate and/or mixtures of sodium carbonate and sodium bicarbonates and/or, preferably, sodium tripolyphosphate, the silicate/inorganic support weight ratio, expressed as solids, being from about 20/80 to about 60/40, preferably from about 25/75 to about 50/50, and optionally drying until the amount of water present in the said preformulation represents from about 10 to about 35% of the weight of the said preformulation, and until the amount of water remaining bound to the silicate corresponds to a ratio: silicate-bound water/silicate expressed as solids of at least 20/100, preferably of at least 30/100, the pH of this preformulation at its concentration in the washing medium preferably being greater than 9.8, most particularly from about 9.9 to about 10.8.

14. Solid detergent composition according to Claim 12 or implementation for the use forming the subject of Claim 3 or for carrying out the process forming the subject of Claim 6, **characterized in that** the alkali metal silicate has an average SiO₂/M₂O molar ratio from about 3 to about 4.2, preferably from about 3.3 to about 4, and is used via a solid preformulation consisting of cogranules obtained by adsorption and/or absorption of a concentrated alkali metal silicate solution with an average SiO₂/M₂O molar ratio from about 3 to about 4.2, preferably from about 3.3 to about 4, which is adsorbed and/or absorbed onto sodium carbonate, the silicate/carbonate weight ratio, expressed as solids, being from about 40/60 to about 80/20, preferably from about 50/50 to about 70/30, and optionally drying until the amount of water present in the said preformulation represents from about 15 to about 35% of the weight of the said preformulation, and until the amount of water remaining bound to the silicate corresponds to a ratio: silicate-bound water/silicate expressed as solids of at least 20/100, preferably of at least 30/100, the pH of this preformulation at its concentration in the washing medium preferably being greater than 9.8, most particularly from about 9.9 to about 10.8.

15. Liquid detergent composition according to Claim 12 or implementation for the use forming the subject of Claim 3 or for carrying out the process forming the subject of Claim 6, **characterized in that** the alkali metal silicate has an average SiO₂/M₂O molar ratio from about 2.5 to about 3.5, preferably from about 2.6 to about 3.3, and is used via a liquid preformulation consisting of a dispersion, in a concentrated silicate solution with an average SiO₂/M₂O molar ratio from about 2.5 to about 3.5, preferably from about 2.6 to about 3.3, containing from about 25 to about 50% solids, of a watersoluble inorganic sodium tripolyphosphate, which is preferably sprayed, and/or sodium carbonate compound, the silicate/water-soluble inorganic compound weight ratio, expressed as solids, being from about 70/30 to about 30/70, preferably from about 60/40 to about 35/65, the amount of water present in the said preformulation representing from about 40 to about 65% of the weight of the said preformulation, the pH of this preformulation at its concentration in the washing medium preferably being greater than 9.8, most particularly from about 9.9 to about 10.8.
